# EUROPÄISCHE PATENTSCHRIFT

(11) **EP 0 864 659 B1**
(45) Veröffentlichungstag und Bekanntmachung des Hinweises auf die Patenterteilung: **15.05.2002**
(21) Anmeldenummer: 98102174.4
(22) Anmeldetag: 09.02.1998
(51) Int. Cl.: C21D 9/18, C22C 38/00

(54) **Klinge für land- und forstwirtschaftliche Zwecke aus Stahl, sowie Verfahren zu ihrer Herstellung**
Steel blade for agriculture and forestry and a process for making this blade
Lame en acier pour le secteur agricole et forestier et un procédé de fabrication de cette lame

(30) Priorität: 12.03.1997 AT 42997
(43) Veröffentlichungstag der Anmeldung: 16.09.1998
(73) Patentinhaber: Busatis GmbH, 3251 Purgstall (AT)
(72) Erfinder:
(74) Vertreter: Puchberger, Rolf, Dipl. Ing.

(56) Entgegenhaltungen:
- EP-A- 0 180 805
- EP-B- 0 555 694
- CH-A- 467 866
- DE-A- 1 583 982
- DE-A- 4 143 270
- DE-C- 584 864
- US-A- 3 901 740

## Beschreibung

Die Erfindung betrifft eine Klinge für land- und forstwirtschaftliche Zwecke aus Stahl, die thermisch durch Erwärmen und Abschrecken gehärtet wird, sowie ein Verfahren zur Herstellung einer solchen Klinge.

Durch Härten kann niedrig gekohlter Stahl, wie z.B. C22 oder C35, bei Erwärmung auf ca. 900°C und anschließendem Abschrecken auf eine maximale Härte von bis zu 48 HRc gehärtet werden. Diese Härte ist für einen direkten Einsatz als Schneidenkante völlig unzureichend, hat aber den Vorteil, daß die Zähigkeit ausreichend hoch ist, so daß eine Nachbehandlung (Anlassen) nicht erforderlich ist. Um die als Schneidkante erforderliche Härte zu erreichen, wird bei Verfahren gemäß dem Stand der Technik die Klinge durch ein Oberflächenhärtungsverfahren, z.B. Karbonitrieren, in der äußersten Schicht gehärtet. Diese gehärtete Schicht kann eine Härte von 65 bis 70 HRc erreichen. Eine Klinge, die nach dem soeben beschriebenen Verfahren hergestellt wird und die genannten Eigenschaften hat, ist z.B. in der DE-C 42 04 000 oder auch der EP-B 555 694 beschrieben.

Dieses Verfahren ist für höher gekohlte Stähle nicht verwendbar, da dort das Grundmaterial eine höhere Härte annimmt, aber ohne Nachbehandlung (Anlassen) eine zu geringe Zähigkeit aufweist und damit die Bruchgefahr zu hoch ist. Beim Nachbehandeln durch Anlassen würde aber der Effekt der hohen Härte von 65 bis 70 HRc in der karbonitrierten Schicht wieder verlorengehen.

Ferner ist es aus der EP-A 180 805 bekannt, die Härte, Zähigkeit und somit Verschleissbeständigkeit von Stahlprodukten u.a. für land- und forstwirtschaftliche Zwecke zu verbessern, indem der Stahl mikroborlegiert wird.

Bei Klingen gemäß des Standes der Technik andererseits ist der Verbiegewiderstand durch die erreichbare Grundhärte limitiert, so daß es zu einem Verbiegen der Klinge kommen kann und auch der durch die unterschiedliche Härte der gehärteten Schicht und des Grundmaterials sich ergebende Selbstschärfeffekt durch den unterschiedlich schnellen Verschleiß ist unzufriedenstellend, da das Grundmaterial zu schnell verschleißt.

Aufgabe der vorliegenden Erfindung ist es, eine Klinge zu schaffen, die die obengenannten Nachteile nicht aufweist.

Die erfindungsgemäße Aufgabe wird dadurch gelöst, daß die erfindungsgemäße Klinge für land- und forstwirtschaftliche Zwecke aus Stahl durch Erwärmen und Abschrecken auf eine Härte von 54-56 HRc gehärtet sowie mindestens im Bereich der Schneide oberflächengehärtet ist, wobei der Stahl 0,35-0,50% Kohlenstoff und 0,0015-0,008% Bor enthält. Vorzugsweise enthält der Stahl 0,3 bis 0,5 % Chrom und/oder Titan in einem bevorzugten Anteil von 0,041%. Trotz der Härte von HRc 54-56 weist der Stahl eine hohe Zähigkeit auf und kann deshalb bei dieser hohen Härte belassen werden.

Bei gleicher Abmessung hat eine derartige Klinge einen höheren Biegewiderstand oder es kann bei gleichem Biegewiderstand die Dicke der Klinge reduziert werden. Dies ist ein ganz entscheidender Vorteil, da dadurch die translatorisch zu bewegenden Massen geringer werden und sowohl eine geringere Antriebskraft erforderlich ist als auch der Verschleiß der Antriebselemente reduziert wird. Weiters bewegt sich eine dünnere Klinge leichter durch das Schneidgut, was ebenfalls die erforderliche Antriebskraft verringert und außerdem die Verstopfungsgefahr reduziert. Die Reduktion der zu bewegenden Massen ist von großere Bedeutung, wenn man sich vor Augen hält, daß beispielsweise bei einem 9 m langen Mähmesser für Mähdrescher ca. 120 Stück Klingen montiert sind.

Auch der durch die Härtedifferenz gegebene Selbstschärfeffekt wird durch die Anhebung der Härte des Grundmaterials gegenüber der Klinge des Standes der Technik und damit durch die Verringerung der Härtedifferenz zwischen Härteschicht und Grundmaterial wesentlich verbessert. Es erhöht die Standzeit und ein Nachschleifen muß seltener vorgenommen werden.

Vorzugsweise weist die Klinge zumindest im Bereich der Schneide eine durch ein an sich bekanntes Oberflächenhärtungsverfahren, vorzugsweise durch Karbonitrieren, gehärtete Schicht an der Oberfläche mit einer Härte von 65 bis 70 HRc auf. Damit wird der Selbstschärfeffekt optimiert.

Bei der erfindungsgemäßen Herstellung einer Klinge für land- und forstwirtschaftliche Zwecke aus Stahl wird die Klinge aus mikroborlegiertem Stahl mit einem Kohlenstoffgehalt von 0,35 bis 0,50 % und einem Borgehalt von 0,0015 bis 0,008% gefertigt, durch Erwärmen und Abschrecken auf eine Härte von 54 bis 56 HRc gebracht und durch ein an sich bekanntes Oberflächenhärtungsverfahren, vorzugsweise durch Karbonitrieren an der Oberfläche zumindest im Bereich der Schneide, auf eine Härte von 65 bis 70 HRc gebracht.

Beim Oberflächenhärten werden vorzugsweise mehrere Klingen in einem Stapel aufeinandergelegt, wobei sich die Oberflächen der Klingen gegenseitig abdecken, außer in den Bereichen der Schneiden und an der oberen Fläche der obersten Klinge und an der unteren Fläche der untersten Klinge. Durch dieses an sich bekannte Stapeln der Schneidklingen (DE-C 584 864) kann das gesamte Härteverfahren wesentlich kostengünstiger durchgeführt werden, da einerseits in eine wesentlich kleinere Fläche Kohlenstoff oder Stickstoff hineindiffundiert werden muß und andererseits eine wesentlich größere Stückzahl von Schneidklingen gleichzeitig behandelt werden kann; d.h. bei gleichen Kosten eine mehrfache Stückzahl hergestellt werden kann.

Vorzugsweise wird die Klinge aus Stahl mit 0,3 bis 0,5 % Chrom und/oder Titan vorzugsweise in einem Anteil von 0,041% gefertigt.

Eine erfindungsgemäß gehärtete Klinge wird z.B., wie folgt, hergestellt:
Es wird eine Klinge aus einem Stahl mit 0,42 % C, 0,28 % Si, 1,13 % Mn, 0,012 % P, 0,001 % S, 0,40 % Cr, 0,03 % Ni, 0,041 % Ti und 0,0030 % B gefertigt und durch Erwärmen auf 900°C und Abschrecken in Öl gehärtet. Die resultierende Ansprunghärte dieser Klinge beträgt nach dem Härten 54 bis 56 HRc. Durch ein anschließendes Karbonitrieren nach einem bekannten Verfahren kann man ein Härten der Oberflächenschicht mit z.B. einer Oberflächenschichtdicke von 0,3 mm auf 66 bis 67 HRc erzielen. Trotz der hohen Werte für die Härte ist das Material der so erzeugten Klinge ausreichend zäh, um beim Einsatz der Klinge genügend Bruchbeständigkeit zu haben.

In den beiligenden Zeichnungen ist in Fig.1 eine von der Form her an sich bekannte Klinge in einer Ansicht von oben gezeigt. In Fig. 2 ist ein Stapel mit Klingen im Schnitt gemäß der Linie II-II in Fig. 1 dargestellt.

Die Klinge weist einen Körper 7 mit Befestigungsbohrungen 8 auf sowie die Schneidenbereiche 2 und 3, welche sich an die Schneide 6 anschließen und deren Härtung für die Standzeit der Klinge ausschlaggebend ist. Werden die Klingen wie in Fig. 2 übereinander gestapelt, so berührt die untere Fläche 4 einer Klinge 1 die obere Fläche 5 der darunterliegenden Klinge 1 und die Oberflächen der Klingen decken sich gegenseitig ab. Die Diffusion des Kohlenstoffs und Stickstoffs findet jedoch nur an den unbedeckten Flächen, d.h. in den Schneidenbereichen 2 und 3 sowie an der oberen Fläche 5 der obersten Klinge 1 und der unteren Fläche 4 der untersten Klinge 1, statt. Durch das Stapeln können in zeitsparender Weise die Schneidenbereiche mehrerer Klingen gleichzeitig oberflächengehärtet werden, wobei auch wesentlich weniger Diffusionsgas benötigt wird, dennoch findet an den wesentlichen Stellen, nämlich an den Schneidenbereichen 2 und 3, eine Härtung der Oberfläche statt.

## Patentansprüche

1. Klinge für land- und forstwirtschaftliche Zwecke aus Stahl, die durch Erwärmen und Abschrecken auf eine Härte von 54 bis 56 HRc gehärtet sowie mindestens im Bereich (2, 3) der Schneide (6) oberflächengehärtet ist, wobei der Stahl 0,35-0,50% Kohlenstoff und 0,0015-0,008% Bor enthält.

2. Klinge nach Anspruch 1, **dadurch gekennzeichnet, daß** der Stahl Titan, vorzugsweise in einem Anteil von 0,041% enthält.

3. Klinge nach einem der Ansprüche 1 oder 2, **dadurch gekennzeichnet, daß** der Stahl 0,3 bis 0,5 % Chrom enthält.

4. Klinge nach einem der Ansprüche 1, 2 oder 3, **dadurch gekennzeichnet, daß** die Klinge (1) durch ein an sich bekanntes Oberflächenhärtungsverfahren, vorzugsweise durch Karbonitrieren (Eindiffundieren von Kohlenstoff und/oder Stickstoff) an der Oberfläche zumindestens im Bereich (2, 3) der Schneide (6) eine gehärtete Schicht mit einer Härte von 65 bis 70 HRc aufweist.

5. Verfahren zur Herstellung einer Klinge für land- und forstwirtschaftliche Zwecke aus Stahl, **dadurch gekennzeichnet, daß**
- die Klinge aus einem mikroborlegiertem Stahl mit einem Kohlenstoffgehalt von 0,35 bis 0,50 % und einem Borgehalt von 0,0015 bis 0,008 % gefertigt wird,
- durch Erwärmen und Abschrecken auf eine Härte von 54 bis 56 HRc gebracht wird,
- und an der Oberfläche durch ein an sich bekanntes Oberflächenhärtungsverfahren, vorzugsweise durch Karbonitrieren zumindestens im Bereich (2, 3) der Schneide (6) auf einer Härte von 65 bis 70 HRc gebracht wird, wobei vorzugsweise wie an sich bekannt mehrere Klingen zu einem Stapel aufeinander gelegt werden, so daß sich die Oberflächen (4, 5) der Klingen gegenseitig abdecken, außer in den Bereichen (2, 3) der Schneiden (6).

6. Verfahren nach Anspruch 5, **dadurch gekennzeichnet, daß** die Klinge (1) aus Stahl gefertigt wird, der 0,3 bis 0,5% Chrom enthält.

7. Verfahren nach Anspruch 5 oder 6, **dadurch gekennzeichnet, daß** die Klinge (1) aus Stahl gefertigt wird, der Titan vorzugsweise in einem Anteil von 0,041% enthält.

## Claims

1. A steel blade of use in agriculture and forestry, tempered to a hardness of 54 to 56 HRc by heating and quenching and surface-hardened at least in the region (2, 3) of the edge (6), wherein the steel contains 0.35 - 0.50% carbon and 0.0015 - 0.008% boron.

2. A blade according to claim 1, **characterised in that** the steel contains titanium, preferably in a proportion of 0.041%.

3. A blade according to claim 1 or 2, **characterised in that** the steel contains 0.3 to 0.5% chromium.

4. A blade according to any of claims 1, 2 or 3, **characterised in that** the blade (1) has a tempered layer having a hardness of 65 to 70 HRc, produced by a known surface-hardening method, preferably by carbonitriding (diffusion of carbon and/or nitrogen) on the surface at least in the region (2, 3) of the edge (6).

5. A method of producing a steel blade for use in agriculture and forestry, **characterised in that**
- the blade is made from steel micro-alloyed with boron and containing 0.035 to 0.50% carbon and 0.0015 to 0.008% boron,
- is given a hardness of 54 to 56 HRc by heating and quenching, and
- is given a surface hardness of 65 to 70 HRc by a known surface-hardening process, preferably by carbonitriding, at least in the region (2, 3) of the edge (6), wherein a number of blades are preferably laid in known manner in a stack so that the surfaces (4, 5) of the blades cover one another apart from the regions (2, 3) of the edges (6).

6. A method according to claim 5, **characterised in that** the blade (1) is made of steel containing 0.3 to 0.5% chromium.

7. A method according to claim 5 or 6, **characterised in that** the blade (1) is made of steel containing titanium, preferably in a proportion of 0.041%.

## Revendications

1. Lame en acier destinée à être utilisée en agriculture et en sylviculture, qui est trempée par chauffage et refroidissement brusque pour une dureté de 54 à 56 HRc et qui, au moins dans la région (2, 3) du tranchant (6), est trempée superficiellement, l'acier contenant 0,35-0,50 % de carbone et 0,0015-0,008 % de bore.

2. Lame selon la revendication 1, **caractérisée en ce que** l'acier contient du titane, de préférence en une proportion de 0,041 %.

3. Lame selon la revendication 1 ou 2, **caractérisée en ce que** l'acier contient de 0,3 à 0,5 % de chrome.

4. Lame selon une des revendications 1, 2 ou 3, **caractérisée en ce que** la lame (1), par un procédé connu de trempe superficielle, de préférence par carbonitruration (diffusion de carbone et/ou d'azote) présente au niveau de sa surface, au moins dans la région (2, 3) du tranchant (6), une couche durcie avec une dureté de 65 à 70 HRc.

5. Procédé de fabrication d'une lame en acier destinée à être utilisée en agriculture et en sylviculture, **caractérisé en ce que** la lame
• est fabriquée en acier micro-allié au bore, avec une teneur en carbone de 0,35 à 0,50 % et une teneur en bore comprise de 0,0015 à 0,008 %,
• est amenée à une dureté de 54 à 56 HRc par chauffage et refroidissement brusque,
• et au niveau de sa surface, au moins dans la région (2, 3) du tranchant (6), est amenée à une dureté de 65 à 70 HRc par un procédé connu de trempe superficielle, de préférence par carbonitruration, de préférence de manière connue en soi, plusieurs lames étant disposées les unes au-dessus des autres en une pile, de telle sorte que les surfaces (4, 5) des lames se couvrent mutuellement sauf dans les régions (2, 3) des tranchants(6).

6. Procédé selon la revendication 5, **caractérisé en ce que** la lame (1) est fabriquée en acier contenant 0,3 à 0,5 % de chrome.

7. Procédé selon la revendication 5 ou 6, **caractérisé en ce que** la lame (1) est fabriquée en acier contenant du titane, de préférence en une proportion de 0,041 %.
